# EUROPÄISCHE PATENTSCHRIFT

(11) **EP 1 251 759 B1**
(45) Veröffentlichungstag und Bekanntmachung des Hinweises auf die Patenterteilung: **26.01.2005**
(21) Anmeldenummer: 00969570.1
(22) Anmeldetag: 31.10.2000
(51) Int. Cl.: A41D 31/00, A47G 9/02, D04H 3/16, D04H 3/10

(54) **Verwendung eines Mikrofaservliesstoffes als Allergiker-SCHLAFWÄSCHE**
Use of a micro-fibre non woven for anti-allergy BED sheets
Utilisation d'un non-tissé en micro-fibres pour des draps de lit anti-allergie

(30) Priorität: 23.12.1999 DE 19962313
(43) Veröffentlichungstag der Anmeldung: 30.10.2002
(73) Patentinhaber: Carl Freudenberg KG, 69469 Weinheim (DE)
(72) Erfinder: SCHÄFER, Werner, 69488 Birkenau (DE); GROTEN, Robert, F-68280 Sundhoffen (FR); BECK, Jean-Jacques, F-68000 Colmar (FR)
(86) Internationale Anmeldenummer: PCT/EP2000/010707
(87) Internationale Veröffentlichungsnummer: WO 2001/047383

(56) Entgegenhaltungen:
- EP-A- 0 814 188
- DE-U- 29 619 026
- US-A- 4 560 385
- US-A- 5 321 861
- US-A- 5 759 926
- US-A- 5 899 785
- PATENT ABSTRACTS OF JAPAN vol. 1996, no. 01, 31. Januar 1996 (1996-01-31) & JP 07 246144 A (UNITIKA LTD;OTHERS: 01), 26. September 1995 (1995-09-26)

## Beschreibung

Die Erfindung betrifft die Verwendung eines Mikrofilament-Vliesstoffes mit Flächengewichten von 70 bis 150g/m² und einem Partikelrückhaltevermögen >90% für Partikelteilchen < 0,5 µm, als AllergikerSchlafwäsche.

Ein nicht unbeträchtlicher Teil der Bevölkerung leidet an durch Hausstaubmilben hervorgerufenen Allergien. Dabei bieten insbesondere die Polsterung von Matratzen, Kopfkissen und Bettdecken ideale Brutstätten für Hausstaubmilben, da Milben sich in das Innere zurückziehen können und so einer dauerhaften Entfernung durch das Waschen der Bezugsstoffe wie Bettwäsche und Bettlaken entgehen. Es ist daher bereits vorgeschlagen worden, die Bezugsstoffe mit akariziden Wirkstoffen auszurüsten. Nachteilig dabei ist, daß die Wirkstoffe durch die aus hygienischen Gründen notwendigen Waschvorgänge sehr schnell wieder entfernt werden. Ein weiterer Vorschlag besteht darin, eine dichte Folie auf einen Bezugstoff aufzubringen. Dadurch wird jedoch der Feuchtigkeitstransport verhindert und Schweiß kann nicht mehr abgeleitet werden.
Aus den Dokument US 5,050,256 und US 5,950,264 sind antiallergene Bezugsstoffe bekannt, bei denen eine Polyurethanschicht auf ein Trägermaterial auflaminiert ist. Die Polyurethanschicht soll dabei dem Material eine Porengröße < 10µm bei gleichzeitig noch vorhandener Wasserdampfdurchlässigkeit verleihen.

Die Erfindung hat sich die Aufgabe gestellt, preiswerte Schlafwäsche, die ein hohes Partikelrückhaltevermögen bei einem geringen Gewicht besitzt sowie ein Verfahren zu deren Herstellung anzugeben.

Erfindungsgemäß wird die Aufgabe dadurch gelöst, daß als Schlafwäsche ein Vliesstoff mit Flächengewichten von 70 bis 150 g/m² und einem Partikelrückhaltevermögen >90% für Partikelteilchen < 0,5 µm verwendet wird wobei der Vliesstoff aus schmelzgesponnenen, verstreckten und unmittelbar zu einem Vlies abgelegten Mehrkomponenten-Endlosfilamenten mit einem Titer von 1,5 bis 5dtex besteht und die Mehrkomponenten-Endlosfilamente gegebenenfalls nach einer Vorverfestigung zumindest zu 80% zu Mikro-Endlosfilamenten mit einem Titer von 0,1 bis 0,8 dtex gesplittet und verfestigt sind. Eine solche Schlafwäsche weist bei einem vergleichsweise geringen Gewicht ein Partikelrückhaltevermögen >90% für Partikelteilchen < 0,5 µm auf und ist daher als Allergikerschlafwäsche insbesondere gegenüber Hausstaubmilben und deren Absonderungen geeignet.

Vorzugsweise ist die Schlafwäsche eine, bei der der Vliesstoff aus schmelzgesponnenen, verstreckten und unmittelbar zu einem Vlies abgelegten Mehrkomponenten-Endlosfilamenten mit einem Titer von 2 bis 3 dtex besteht und die Mehrkomponenten-Endlosfilamente zumindest zu 80 % zu Mikro-Endlosfilamenten mit einem Titer von 0,1 bis 0,3 dtex gesplittet und verfestigt sind.

Vorzugsweise ist die Schlafwäsche eine, bei der das Mehrkomponenten-Endlosfilament ein Bikomponenten-Endlosfilament aus zwei inkompatiblen Polymeren, insbesondere einem Polyester und einem Polyamid, ist. Ein solches Bikomponenten-Endlosfilament weist eine gute Spaltbarkeit in Mikro-Endlosfilamenten auf und bewirkt ein günstiges Verhältnis von Festigkeit zu Flächengewicht auf.

Vorzugsweise ist die Schlafwäsche eine, bei der die Mehrkomponenten-Endlosfilamente einen Querschnitt mit orangenartiger oder auch "Pie" genannten Multisegment-Struktur aufweisen, wobei die Segmente alternierend jeweils eines der beiden inkompatiblen Polymeren enthalten. Neben dieser orangenartigen Multisegment-Struktur der Mehrkomponenten-Endlosfilamente ist auch eine "side-by-side" (s/s) Anordnung der inkompatiblen Polymeren im Mehrkomponenten-Endlosfilament möglich, die vorzugsweise zur Erzeugung gekräuselter Filamente genutzt wird. Solche Anordnungen der inkompatiblen Polymeren im Mehrkomponenten-Endlosfilament haben sich als sehr gut spaltbar erwiesen.

Vorzugsweise ist die Schlafwäsche weiterhin eine, bei der mindestens eines der das Mehrkomponenten-Endlosfilament bildenden inkompatiblen Polymeren ein Additiv, wie Farbpigmente, permanent wirkende Antistatika und/oder die hydrophilen oder hydrophoben Eigenschaften beeinflussende Zusätze in Mengen bis zu 10 Gewichtsprozent, enthält. Die aus spinngefärbten Fasern bestehende Schlafwäsche weist eine sehr gute Waschechtheit auf. Weiterhin können durch die Zusätze statische Aufladungen vermindert bzw. vermieden und die Feuchtigkeits-Transporteigenschaften verbessert werden.

Vorzugsweise ist die Schlafwäsche weiterhin eine, die punktkalandriert ist. Eine solche Gestaltung der Oberfläche verbessert die Abriebbeständigkeit.

Das Verfahren zur Herstellung einer Schlafwäsche besteht darin, daß Mehrkomponenten-Endlosfilamente aus der Schmelze ersponnen, verstreckt und unmittelbar zu einem Vlies abgelegt werden, eine Vorverfestigung erfolgt und der Vliesstoff durch Hochdruck-Fluidstrahlen verfestigt wie gleichzeitig in Mikro-Endlosfilamente mit einem Titer von 0,1 bis 0,8 dtex gesplittet wird. Die so erhaltene Schlafwäsche ist sehr gleichmäßig hinsichtlich ihrer Dicke, sie weist eine isotrope Fadenverteilung auf, besitzt keine Neigung zum Delaminieren und ist durch hohe Modulwerte ausgezeichnet.

Vorteilhafterweise wird das Verfahren zur Herstellung der Schlafwäsche in der Weise durchgeführt, daß die Verfestigung und Splittung der Mehrkomponenten-Endlosfilamente dadurch erfolgt, daß der gegebenenfalls vorverfestigte Vliesstoff mindestens einmal auf jeder Seiten mit Hochdruck-Wasserstrahlen beaufschlagt wird. Die Schlafwäsche weist dadurch eine gute Oberfläche und einen Splittungsgrad der Mehrkomponenten-Endlosfilamente > 80% auf.

Besonders bevorzugt ist ein Verfahren, bei dem die Mehrkomponenten-Endlosfilamente spinngefärbt werden. Die Einbindung des Farbstoffe in die Polymerfasern führt zu hervorragenden Waschechtheiten.

Die Abriebbeständigkeit der erfindungsgemäßen Schlafwäsche wird dadurch verbessert, daß die Mikro-Endlosfilamente an den Oberflächen des Vliesstoffes durch ein Thermokalandrierverfahren punktuell mit einander verschweißt werden. Dazu wird der verfestigte und in Mikro-Endlosfilamente gesplittete Vliesstoff durch beheizte Walzen geführt, die Erhebungen besitzen und an diesen Stellen zu einem Verschmelzen der Mikro-Endlosfilamente untereinander führen.

Die Schlafwäsche ist insbesondere geeignet als Bettwäsche und Bettlaken für Allergiker gegen Hausstaubmilben und deren Absonderungen. Daneben besitzt die Schlafwäsche ein gutes Wasseraufnahme- und Wasserableitungsvermögen, das sich in entsprechenden Werten der Wasserdampfpermeabilität und der Kurzzeit-Wasserdampf-Absorptionsfähigkeit bzw. dem Wasserdampfwiderstand äußert.

### Beispiel 1

Aus einem Polyester-Polyamid (PES-PA)-Bikomponenten-Endlosfilament wird ein Filamentflor mit einem Flächengewicht von 154 g/m² erzeugt und einer Wasserstrahlvernadelung mit Drücken bis 250 bar beidseitig unterzogen. Die Bikomponenten-Endlosfilamente weisen nach der Wasserstrahlvernadelung, die zu einer gleichzeitigen Splittung der Ausgangsfilamente führt, einen Titer von 0,1 bis 0,8 dtex auf. Die Schlafwäsche weist einen Wasserdampfdurchgangsindex iₘₜ von 0,45, eine Kurzzeit-Wasserdampfaufnahmefähigkeit Fᵢ von 0,8 und einen Wasserdampfdurchgangswiderstand Rₑₜ von 3,49 m²Pa/W auf. Das mit einem optischen Auswerteverfahren ermittelte Partikelrückhaltevermögen zeigt, daß ca. 80% der die Schlafwäsche durchdringenden Partikef < 0,5µm sind, wobei die Gesamtzahl der durchgedrungenen Partikel pro 100 µm² ca. 100 beträgt.

## Patentansprüche

1. Verwendung eines Mikrofiiament-Vtiesstoff mit Flächengewichten von 70 bis 150g/m² und einem Partikelrückhaltevermögen > 90 % für Partikelteilchen < 0,5 µm, wobei der Vliesstoff aus schmelzgesponnenen, verstreckten und unmittelbar zu einem Vlies abgelegten Mehrkomponenten-Endlosfilamenten mit einem Titer von 1,5 bis 5 dtex besteht und die Mehrkomponenten-Endlosfilamente gegebenenfalls nach einer Vorverfestigung zumindest zu 80% zu Mikro-Endlosfilamenten mit einem Titer von 0,1 bis 0,8 dtex gesplittet und verfestigt sind, als Allergiker Schlafwäsche.

2. Verwendung nach Anspruch 1, **dadurch gekennzeichnet, daß** der Vliesstoff aus schmeizgesponnenen, aerodynamisch verstreckten und unmittelbar zu einem Vlies abgelegten Mehrkomponenten-Endlosfilamenten mit einem Titer von 2 bis 3 dtex besteht und die Mehrkomponenten-Endlosfilamente gegebenenfalls nach einer Vorverfestigung zumindest zu 80 % zu Mikro-Endlosfilamenten mit einem Titer von 0,1 bis 0,3 dtex gesplittet und verfestigt sind.

3. Verwendung nach Anspruch 1 oder 2, **dadurch gekennzeichnet, daß** das Mehrkomponenten-Endlosfilament ein Bikomponenten-Endlosfilament aus zwei inkompatiblen Polymeren, insbesondere einem Polyester und einem Polyamid, ist.

4. Verwendung nach Anspruche 3, **dadurch gekennzeichnet, daß** die Mehrkomponenten-Endlosfilamente einen Querschnitt mit orangenartiger oder auch "Pie" genannten Multisegment-Struktur aufweisen oder eine "side-by-side"-Struktur besitzen, wobei die Segmente alternierend jeweils eines der beiden inkompatiblen Polymeren enthalten.

5. Verwendung nach einem der Ansprüche 3 oder 4, **dadurch gekennzeichnet, daß** mindestens eines der das Mehrkomponenten-Endlosfilament bildenden inkompatiblen Polymere ein Additiv, wie Farbpigmente, permanent wirkende Antistatika und/oder die hydrophilen oder hydrophoben Eigenschaften beeinflussenden Zusätzen in Mengen bis zu 10 Gewichtsprozent, enthält.

6. Verwendung nach einem der Ansprüche 1 bis 5, **dadurch gekennzeichnet, daß** der Vliesstoffpunktkalandriert ist.

7. Verwendung nach einem der Ansprüche 1 bis 6, **dadurch gekennzeichnet, daß** bei dem Vliesstoff die Verfestigung und Splittung der Mehrkomponenten-Endlosfilamente dadurch erfolgt, daB der Vliesstoff mindestens einmal auf jeder Seiten mit Hochdruck-Fluidstrahlen beaufschlagt wird.

8. Verwendung nach einem der Ansprüche 1 bis 7, **dadurch gekennzeichnet, daß** bei dem Vliesstoff eine Färbung der Mehrkomponenten-Endlosfilamente durch Spinnfärben vorgenommen wird.

9. Verwendung nach einem derAnsprüche 1 bis 8 als Bettlaken.

10. Verwendung nach einem der Ansprüche 1 bis 8 als Bettwäsche.

## Claims

1. The use of a microfilament nonwoven fabric having a basis weight in the range from 70 to 150 g/m² and a > 90% particle retention capacity for particles < 0.5 µm, the nonwoven fabric consisting of continuous multicomponent filaments having a linear density in the range from 1.5 to 5 dtex which are melt-spun, stretched and directly laid down to form a web, and the continuous multicomponent filaments, if desired after a preconsolidating operation, being at least 80% split into continuous microfilaments having a linear density in the range from 0.1 to 0.8 dtex and consolidated, as bedding for allergy sufferers.

2. The use according to claim 1, **characterized in that** the nonwoven fabric consists of continuous multicomponent filaments having a linear density in the range from 2 to 3 dtex which are melt-spun, aerodynamically stretched and directly laid down to form a web, and the continuous multicomponent filaments, if desired after a preconsolidating operation, are at least 80% split into continuous microfilaments having a linear density in the range from 0.1 to 0.3 dtex and consolidated.

3. The use according to claim 1 or 2, **characterized in that** the continuous multicomponent filament is a continuous bicomponent filament of two incompatible polymers, especially of a polyester and a polyamide.

4. The use according to claim 3, **characterized in that** the continuous multicomponent filaments have a cross section having an orangelike, pie multisegment structure or a side-by-side structure, in which segments each containing one of the two incompatible polymers alternate.

5. The use according to claim 3 or 4, **characterized in that** at least one of the incompatible polymers forming the continuous multicomponent filament contains an additive, such as colour pigments, permanently active antistats and/or hydrophilic or hydrophobic modifiers, in an amount up to 10 per cent by weight.

6. The use according to any one of claims 1 to 5, **characterized in that** the nonwoven fabric is spot calendered.

7. The use according to any one of claims 1 to 6, **characterized in that** the consolidating and splitting of the continuous multicomponent filaments is effected by subjecting the nonwoven fabric to high-pressure water jets alternately at least once from each side.

8. The use according to any one of claims 1 to 7, **characterized in that** the continuous multicomponent filaments of the nonwoven fabric are spun dyed.

9. The use according to any one of claims 1 to 8 as bed-sheeting.

10. The use according to any one of claims 1 to 8 as pillow cases and duvet covers.

## Revendications

1. Utilisation d'un non-tissé à micro-filaments de grammage compris entre 70 et 150 g/m², ayant une capacité de rétention de particules supérieure à 90% pour les particules inférieures à 0,5 µm, le non-tissé étant formé de filaments sans fin à plusieurs composants ayant un titre compris entre 1,5 et 5 dtex qui sont filés à chaud, étirés et directement déposés en nappe, et les filaments sans fin à plusieurs composants étant fractionnés dans une proportion d'au moins 80%, le cas échéant après une consolidation préalable, pour obtenir des micro-filaments sans fin de titre compris entre 0,1 et 0,8 dtex, puis étant consolidés, en tant que linge de lit pour sujets allergiques.

2. Utilisation selon la revendication 1, **caractérisée en ce que** le non-tissé est formé de filaments sans fin à plusieurs composants de titre compris entre 2 et 3 dtex qui sont filés à chaud, étirés de manière aérodynamique et directement déposés en nappe, et les filaments sans fin à plusieurs composants étant fractionnés dans une proportion d'au moins 80%, le cas échéant après une consolidation préalable, pour obtenir des micro-filaments sans fin de titre compris entre 0,1 et 0,3 dtex, puis étant consolidés.

3. Utilisation selon la revendication 1 ou 2, **caractérisée en ce que** le filament sans fin à plusieurs composants est un filament sans fin à deux composants constitué de deux polymères incompatibles, notamment d'un polyester et d'une polyamide.

4. Utilisation selon la revendication 3, **caractérisée en ce que** les filaments sans fin à plusieurs composants ont une section transversale présentant une structure à plusieurs segments similaire à une orange encore appelée structure "Pie" ou possèdent une structure "side-by-side", les segments contenant alternativement à chaque fois un des deux polymères incompatibles.

5. Utilisation selon l'une des revendications 3 ou 4, **caractérisée en ce qu'**au moins un des polymères incompatibles formant le filament sans fin à plusieurs composants contient un additif tel que des pigments colorants, des agents antistatiques à action permanente et/ou des additifs influençant les propriétés hydrophiles ou hydrophobes, en quantités pouvant atteindre jusqu'à 10 % en poids.

6. Utilisation selon l'une des revendications 1 à 5, **caractérisée en ce que** le non-tissé a subi un calandrage par points.

7. Utilisation selon l'une des revendications 1 à 6, **caractérisée en ce que** le fractionnement et la consolidation des filaments sans fin à plusieurs composants du non-tissé s'effectuent en soumettant le non-tissé au moins une fois sur chaque côté à des jets de fluide sous haute pression.

8. Utilisation selon l'une des revendications 1 à 7, **caractérisée en ce qu'**on procède à une coloration du non-tissé en colorant dans la masse les filaments sans fin à plusieurs composants.

9. Utilisation selon l'une des revendications 1 à 8 en tant que draps de lit.

10. Utilisation selon l'une des revendications 1 à 8 en tant que linge de lit.
